# EUROPÄISCHE PATENTSCHRIFT

(11) **EP 1 742 752 B1**
(45) Veröffentlichungstag und Bekanntmachung des Hinweises auf die Patenterteilung: **17.10.2007**
(21) Anmeldenummer: 05736259.2
(22) Anmeldetag: 30.03.2005
(51) Int. Cl.: B22D 23/00, B22D 35/04

(54) **VERFAHREN ZUM GIESSEN VON BAUTEILEN AUS LEICHTMETALL NACH DEM KIPPGIESSPRINZIP**
METHOD FOR CASTING COMPONENTS FROM LIGHT ALLOYS ACCORDING TO THE TILT POURING CONCEPT
PROCEDE DE COULAGE DE COMPOSANTS EN ALLIAGE LEGER SELON LE PRINCIPE DE COULAGE PAR INCLINAISON

(30) Priorität: 31.03.2004 DE 102004015649
(43) Veröffentlichungstag der Anmeldung: 17.01.2007
(73) Patentinhaber: Rautenbach-Guss Wernigerode GmbH, 38855 Wernigerode (DE)
(72) Erfinder: KREBS, Ernst, 38871 Wasserleben (DE); PETZOLDT, Olaf, 38855 Wernigerode (DE); MNICH, Franz, 38855 Wernigerode (DE); SAEWERT, Hans-Christoph, 38124 Braunschweig (DE); BÄHR, Rüdiger, 39110 Magdeburg (DE)
(74) Vertreter: Fischer, Volker
(86) Internationale Anmeldenummer: PCT/DE2005/000554
(87) Internationale Veröffentlichungsnummer: WO 2005/095025

(56) Entgegenhaltungen:
- EP-A- 1 350 586
- US-A- 5 704 413
- DATABASE WPI Section Ch, Week 197947 Derwent Publications Ltd., London, GB; Class M22, AN 1979-85226B XP002340514 -& JP 54 133427 A (SUZUKI MOTOR CO LTD) 17. Oktober 1979 (1979-10-17)
- PATENT ABSTRACTS OF JAPAN Bd. 013, Nr. 189 (M-821), 8. Mai 1989 (1989-05-08) -& JP 01 015267 A (TOYOTA MOTOR CORP), 19. Januar 1989 (1989-01-19)
- PATENT ABSTRACTS OF JAPAN Bd. 1999, Nr. 08, 30. Juni 1999 (1999-06-30) -& JP 11 057983 A (MITSUBISHI MOTORS CORP), 2. März 1999 (1999-03-02)
- KAHN F: "PROZESSLEITTECHNIK UND QUALITAETSSICHERUNG BEIM GIESSEN AM BEISPIEL DER NE-METALLGUSSFERTIGUNG" GIESSEREI, GIESSEREI VERLAG, DUSSELDORF, DE, Bd. 80, Nr. 17, 6. September 1993 (1993-09-06), Seiten 579-584, XP000390499 ISSN: 0016-9765

## Beschreibung

Die Erfindung betrifft ein Verfahren zum Gießen von Bauteilen aus Leichtmetall, bevorzugt aus Al-Legierungen, nach dem Kippgießprinzip. Ein bevorzugtes Anwendungsgebiet der Erfindung ist das Gießen von Aluminiumzylinderköpfen und Motorblöcken.
Zum Füllen einer Form mit Metallschmelze durch Schwerkraftgießen in fallender Gießweise ist das Kippgießen ein seit langem bekanntes Verfahren. Als besonderer Vorteil des Kippgießens wird in der Literatur herausgestellt, dass das beim Schwerkraftgießen ggf auftretende Verspritzen des Metalls durch Führen der Metallschmelze an einer Wand der Gießform vermieden werden kann (P Schneider, Kokillen für Leichtmetallguss, Gießerei-Verlag 1986, S.100 ff). Insbesodere beim Gießen von Al-Legierungen ist es erforderlich, die Schmelze möglichst zügig aus der Schmelzwanne bzw. dem Gießbehälter in die Form zu geben, um zum einen eine Reaktion von Legierungsbestandteilen mit der Umgebungsluft so gering wie möglich zu halten und zum anderen Temperaturverluste beim Gießen zu vermeiden. Ersteres kann zu Einschlüssen im Gussteil führen, Letzteres kann die Gefügeausbildung negativ beeinflussen. Beim schnellen Einfüllen der Schmelze ist aber zu beachten, dass es zu erheblichen Verwirbelungen sowie zur Schaumbildung kommen kann. Einschlüsse und Porosität im Gussteil können die Folge sein.
Aus der EP 0 656 819 B1 sowie der EP 1155 763 A1 sind ein Verfahren und eine Vorrichtung zum Rotationsgießen, einem speziellen Kippgießverfahren unter Drehung der Form um 180°, bekannt. Die Gießform wird bei dieser Lösung mit nach unten weisendem Anschnitt über einem Gießbehälter so angeordnet und nach Befüllung des Gießbehälters mit einer für einen Guss bemessenen Menge Schmelze gasdicht verbunden, dass die Schmelze bei Rotation von Gießform und Gießbehälter um 180° in den Formhohlraum strömt. Der Anschnitt verläuft entlang der Längsachse der Gießform, um zu erreichen, dass das Einströmen der Schmelze über einen möglichst großen Querschnitt des Anschnittes im Verhältnis des Querschnittes des Formhohlraumes erfolgt. Durch die beschriebene Lösung soll zum einen in besonderer Weise eine schonende Formfüllung ohne Verspritzen des Metalls erfolgen können, um auch bei komplizierten Gussteilen Hohlräume, Porositäten und Einschlüsse im Gussteil zu vermeiden, und zum anderen durch das gasdichte Verschließen von Gießwanne und Form eine Reaktion von Legierungsbestandteilen mit der Umgebungsluft weitgehend verhindert werden. Die Durchführung dieses Verfahrens erfordert einen hohen technischen Aufwand, ohne dass, wie sich in der Praxis gezeigt hat, die angestrebten Ziele, insbesondere die Vermeidung von Hohlräumen und Porositäten bei komplizierten Gussteilen, wie beispielsweise Zylinderköpfen, vollständig erreicht werden. Der hohe technische Aufwand betrifft zum einen die um 180° rotierbare Gießeinrichtung mit separater, luftdicht mit der Form zu verbindender Gießwanne und zum anderen die Gießform, in der bei komplizierten Gussteilen unvermeidbare Kerne so fest eingebaut sein müssen, dass sie auch bei einer Drehung der Gießform um 180° lagestabil fixiert bleiben.

Aufgabe der vorliegenden Erfindung ist die Entwicklung eines Verfahrens für das Gießen komplizierter, hochwertiger Bauteile aus Leichtmetall, bevorzugt aus Al-Legierungen, mit denen die Nachteile des Standes der Technik überwunden werden. Das bedeutet, dass ohne erheblichen technischen Aufwand eine Formfüllung erreicht wird, die auch bei komplizierten Bauteilgeometrien Hohlräume, Porositäten und Einschlüsse im Gussteil vermeidet und günstige Bedingungen für die Gefügeausbildung bei der Erstarrung der Schmelze schafft und dass unerwünschte Reaktionen von Legierungsbestandteilen mit der Umgebungsluft minimiert werden bzw keinen negativen Einfluß auf die Gussteilqualität haben.

Diese Aufgabe wird durch ein Verfahren gemäß dem 1. Patentanspruch gelöst. Dazu wird in einem ersten Verfahrensschritt eine Gießform mit nach oben weisendem Einguss, an deren Längsseite ein mit dem Einguss durch Ausläufe verbundener Querlaufangeordnet ist, um 45° bis 70° um ihre Längsachse gekippt. Der Querlauf ist bezüglich seines Volumens so dimensioniert und bezüglich der Anordnung der Ausläufe zum Formhohlraum so gestaltet, dass bei um 45° bis 70° um ihre Längsachse gekippter Gießform mit Querlauf in einem zweiten Verfahrensschritt ca.1/5 der für den Guss benötigten Schmelze in den Querlauf eingefüllt werden kann, ohne dass die Schmelze bereits in den Formhohlraum der Gießform einströmt. Im Folgenden wird die Gießform unter ständigem weiterem Einfüllen von Schmelze in den Querlauf bis zur Senkrechten zurückgekippt, wobei die Schmelze über die Ausläufe in den Formhohlraum einströmt. Die Ausläufe des Querlaufes zum Formhohlraum sollten dabei so angeordnet und gestaltet sein, dass die Schmelze, wie beim Kippgießen üblich, entlang einer Seitenwand der Form in den Formhohlraum einströmt.
Das erfindungsgemäße Gießverfahren zeichnet sich dadurch aus, dass die Schmelze während und nach dem Einfüllen in den Querlaufzunächst im Querlaufeinen Teil ihrer vom Einfüllen herrührenden kinetischen Energie verliert und sich beruhigt, bevor sie in den Formhohlraum einströmt. Dies wird insbesondere dadurch erreicht, dass zunächst ca. 1/5 der für einen Guss benötigten Schmelze in den Querlaufeingefüllt wird, dieses Quantum an Schmelze sich beruhigt, bevor unter ständigem weiterem Einfüllen von Schmelze in den Querlauf der eigentliche Guss, d.h. das Einströmen der Schmelze in den Formhohlraum, erfolgt. Es steht damit für das Einfüllen der Schmelze in den Querlauf erheblich mehr Zeit zur Verfügung, als aus technologischer Sicht und im Hinblick auf eine hohe Gussqualitätfür das Einströmen der Schmelze in den Formhohlraum optimal ist. Das Einfüllen der Schmelze in den Querlauf kann damit besonders schonend und unter Minimierung von Turbulenzen, insbesondere aber unter Vermeidung von Verwirbelungen und Schaumbildung erfolgen, ohne dass eine Erhöhung der Zeit, die das Einströmen der Schmelze in den Formhohlraum erfordert, notwendig ist. Dadurch und durch das Einströmen der Schmelze in den Einguss durch die Verbindungsöffnungen zwischen Querlauf und Einguss wird erreicht, dass weder Schaum noch ggf. auf der Schmelze aufschwimmende Reaktionsprodukte von Legierungsbestandteilen mit der Umgebungsluft in den Formhohlraum eingetragen werden. Dieser besondere Vorteil des erfindungsgemäßen Verfahrens wird mit vergleichsweise geringem technischen Aufwand erreicht. Das Verfahren erfordert weder ein Arbeiten unter Schutzgas, noch aufwendige und störanfällige technologische Abläufe, wie das dichte Andocken einer Gießwanne oder eine Gießformrotation um 180° mit dem sich dabei bezüglich des Formaufbaus ergebenden Aufwand.
Selbstverständlich sind für ein schonendes und turbulenzarmes Einfüllen eines vorgegebenen Quantums an Schmelze in den Querlaufneben der zur Verfügung stehenden Einfüllzeit das Auftreffen des Schmelzestrahles und der Schmelzefluß im Querlaufvon besonderer Bedeutung. Zweckmäßig ist es, wenn der Schmelzestrahl auf einer um einen Winkel von 5° bis 15° nach außen geneigten, etwa senkrecht zur Kippachse von Gießform und Querlaufstehenden Wand auftrifft und direkt oder nach einer oder mehreren Umlenkungen in Längsrichtung des Querlaufes abfließt, wobei die Konturen des den Schmelzefluß leitenden Wandbereiches des Querlaufes gut gerundet sein sollten. Vorgenannte Bedingungen sollten sowohl zu Beginn des Einfüllens von Schmelze in den Querlauf, d.h. bei um ca. 45° bis 70° um ihre Längsachse gekippter Gießform mit Querlauf, als auch während des Rückkippens von Gießform und Querlauf und des dabei kontinuierlichen weiteren Einfüllens von Schmelze in den Querlaufeingehalten werden. Günstig ist es deshalb, wenn die Kippachse, um die Gießform und Querlaufgekippt wird, durch die Wand, bevorzugt den Wandbereich, aufder der Schmelzestrahl auftrifft verläuft. Kann dies nicht realisiert werden, muß der Schmelzestrahl mittels einer in ihrer Bewegung steuerbaren Vergießeinrichtung an die Bewegung der Wand während des Rückkippvorganges angepasst werden.
Eine weitere Verbesserung der Erfindung kann dadurch erreicht werden, dass die Schmelze nicht direkt in den Querlauf eingefüllt wird, sondern in einen bevorzugt an einer Stirnseite des Querlaufes angeordneten Eingießtümpel. Dadurch können beim Einfüllen der Schmelze unvermeidbare Turbulenzen bereits im Eingießtümpel beruhigt werden, so dass die Schmelze ohne oder mit nur geringen Turbulenzen in den Querlauf einströmt. Ein erheblicherTeil dervom Einfüllen der Schmelze herrührenden kinetischen Energie der Schmelze kann in diesem Fall bereits im Eingießtümpel abgebaut werden.

Nachfolgend wird die Erfindung anhand eines Ausführungsbeispieles unter Bezugnahme aufdie beigefügten Zeichnungen näher erläutert. Es zeigen in
- Figur 1:: die schematische Darstellung einer Gießform mit seitlich angeordnetem Querlauf und einem Eingießtümpel an der Stirnseite des Querlaufes sowie einem positionierten Gießlöffel als Vergießeinheit, in
- Figur 2a:: den Querschnitt der Gießform mit seitlich angeordnetem Querlauf, in
- Figur 2b:: die um 50° gekippte Gießform mit dem mit Schmelze gefüllten Querlauf, in
- Figur 2c:: die teilweise rückgekippte Gießform mit in den Formhohlraum einströmender Schmelze
- Figur 2d:: die vollständig rückgekippte und mit Schmelze gefüllte Gießform.

Figur 1 zeigt schmatisch eine Gießform 1 für einen Zylinderkopf mit seitlich angeordnetem Querlauf2. An der hinteren Stirnseite des Querlaufes 2 ist ein Eingießtümpel 3 angeordnet Die hintere Stirnseite 4 des Eingießtümpels 3 ist in einem Winkel von 10 ° gegenüber der Senkrechten nach außen geneigt. Der Innenraum des Querlaufes 2 ist durch vier Ausläufe 5 mit dem Formhohlraum der Gießform 1 verbunden. Über dem Eingießtümpel 3 ist ein räumlich bewegbarer und um eine Querachse kippbarer Gießlöffel 6 so positioniert, dass die aus dem Gießlöffel 6 ausströmende Schmelze auf der hinteren Stirnseite 4 des Eingießtümpels 3 auftrifft, wie durch den Pfeil 7 veranschaulicht, und in Längsrichtung von Eingießtümpel 3 und Querlauf2 in den Querlauf2 einströmt. Die Gießform 1 ist um die Achse 8 kippbar
Die Figuren 2a bis 2d veranschaulichen das erfindungsgemäße Verfahren. Dabei zeigt Figur 2a zunächst den Querschnitt der Gießform 1 mit seitlich angeordnetem Querlauf 2 und dem Formhohlraum 9. Der Inneraum des Querlaufes 2 ist durch die Ausläufe 5 mit dem Formhohlraum 9 verbunden. Figur 2b zeigt die um ca. 50 ° um die Längsachse 8 gekippte Gießform 1. Die für den Guss benötigte Schmelze wird kontinuierlich mittels des in seiner Bewegung steuerbaren GießlöfFels 6 in den Eingießtümpel 3 eingefüllt, und zwar derart, dass der Schmelzestrahl 7 auf der um 10 ° gegenüber der Senkrechten nach außen geneigten hinteren Stirnwand 4 des Eingießtümpels 3 auftritt und weitgehend wirbelfrei in Längsrichtung des Querlaufes 2 in diesen einströmt. Der Innenraum des Querlaufes 2 wird so zunächst kontinuierlich gefüllt, ohne dass Schmelze in den Formhohlraum 10 einströmt. Figur 2b veranschaulicht diesen Verfahrensschritt. Erreicht der Schmelzestand im Inneraum des Querlaufes 2 die Ausläufe 5 (ca.1/5 der für den Guss benötigten Schmelze befinden sich dann im Innenraum des Querlaufes 2), beginnt die Schmelze durch die Ausläufe 5 entlang der Gießformseitenwand in den Formhohlraum einzuströmen. Die Gießform 1 wird nun kontinuierlich zurückgekippt, wobei kontinuierlich weitere Schmelze aus dem Gießlöffel 6 in den Eingießtümpel 3 und damit den Querlauf2 eingefüllt wird, sich in Eingießtümpel 3 und Querlauf2 beruhigt und entlang der Seitenwand in den Formhohlraum 9 einströmt und diesen füllt, wie Figur 2c zeigt. Das Einfüllen der Schmelze und das Rückkippen der Gießform 1 sind so aufeinander abgestimmt, dass die Gießform 1 vollständig zurückgekippt ist, wenn eine Füllung des Formhohlraumes 9 bis zum Speiseransatz erfolgt ist. Abschließend erfolgt die Füllung der Speiser bis zu dem in Figur 2d gezeigten Schmelzestand.

## Patentansprüche

1. Verfahren zum Gießen von Bauteilen aus Leichtmetall nach dem Kippgießprinzip, bei dem
die Schmelze in einen an der Längsseite einer Gießform befindlichen Querlauf im Kopfguss eingefüllt wird,
**gekennzeichnet dadurch,**
**dass** die Gießform (1) zunächst um einen Winkel von 45° bis 70° um ihre Längsachse (8) gekippt wird, danach das Einfüllen der Schmelze in den Querlauf (2) beginnt, bis ca.1/5 der für den Guss benötigten Schmelze in den Querlauf (2) eingefüllt ist, ohne dass die Schmelze bereits in den Formhohlraum (9) einströmt, und dann unter kontinuierlichem weiterem Einfüllen von Schmelze in den Querlauf (2) die Gießform (1) so aus der gekippten Stellung in die Senkrechte gedreht wird, dass die Schmelze aus dem Querlauf (2) entlang einer Gießformwand in den Formhohlraum (9) einströmt.

2. Verfahren nach Anspruch 1,
**gekennzeichnet dadurch,**
**dass** die Schmelze in einen am Querlauf(2) angeordneten Eingießtümpel (3) eingefüllt wird und aus diesem in den Querlauf (2) einströmt.

3. Verfahren nach Anspruch 2,
**gekennzeichnet dadurch,**
**dass** die Schmelze aus dem Eingießtümpel (3) in Längsrichtung des Querlaufes (2) in diesen einströmt.

4. Verfahren nach einem der vorgenannten Ansprüche,
**gekennzeichnet dadurch,**
**dass** die für einen Guss benötigte Schmelze mittels einer Vergießeinrichtung (6) in den Querlauf(2) oder den Eingießtümpel (3) eingefüllt wird, und die Vergießeinrichtung (6) beim Zurückkippen der Gießform (1) aus der gekippten Stellung in die Senkrechte der Bewegung des Querlaufes (2) bzw des Eingießtümpels (3) so nachgeführt wird, dass der Schmelzestrahl (7) auf einem vorbestimmten Bereich der Wandung (4) des Querlaufes (2) oder des Eingießtümpels (3) auftrifft.

5. Verfahren nach einem der vorgenannten Ansprüche,
**dadurch gekennzeichnet,**
**dass** der Schmelzestrahl (7) beim Einfüllen der Schmelze in den Querlauf (2) oder den Eingießtümpel (3) auf einer etwa senkrecht zur Kippachse (8) von Gießform (1) und Querlauf(2) liegend Wandung (4) auftrifft.

6. Verfahren nach Anspruch 5
**dadurch gekennzeichnet,**
**dass** die Kippachse (8) von Gießform (1) und Querlauf(2) durch die Wandung (4) verläuft, auf der der Schmelzestrahl (7) auftrifft.

## Claims

1. Method for casting components from light alloys according to the tilt pouring concept, where the melt is filled into a transverse runner disposed on the longitudinal side of a casting mould by top casting
**characterized by** that
the casting mould (1) first is tilted at an angle of 45° to 70° on its longitudinal axis (8), then the filling of the melt into the transverse runner (2) starts until approx. 1/5 of the melt required for the casting is filled in the transverse runner (2) without the melt already flowing into the mould cavity (9), and afterwards while continuously filling more melt into the transverse runner (2) the casting mould (1) is pivoted from the tilted position into vertical direction in such a way that the melt flows into the mould cavity (9) from the transverse runner (2) along a casting mould wall.

2. Method to claim 1
**characterized by** that
the melt is filled into a runner basin (3), which is disposed at the transverse runner (2), flowing from the runner basin (3) into the transverse runner (2).

3. Method to claim 2
**characterized by** that
the melt flows in longitudinal direction of the transverse runner (2) from the runner basin (3) into the transverse runner (2).

4. Method to any of the previous claims
**characterized by** that
the melt required for one casting is filled into the transverse runner (2) or the runner basin (3) with help of a pouring device (6), and when the casting mould (1) is tilted back from the tilted position into the vertical direction the pouring device (6) is tracked to the movement of the transverse runner (2), or the runner basin (3), respectively, that the melt jet (7) hits a predetermined zone of the wall (4) of the transverse runner (2) or the runner basin (3).

5. Method to any of the previous claims
**characterized by** that
when the melt is filled into the transverse runner (2) or the runner basin (3) the melt jet (7) hits a wall (4) that is approximately vertical to the tilting axis (8) of the casting mould (1) and the transverse runner (2).

6. Method to claim 5
**characterized by** that
the tilting axis (8) of the casting mould (1) and the transverse runner (2) runs through the wall (4) which the melt jet (7) hits.

## Revendications

1. Procédé de coulage de composants en alliage léger selon le principe du coulage par inclinaison, selon lequel
la matière fondue est versée en chute directe dans un canal transversal situé le long du côté longitudinal d'un moule,
**caractérisé par le fait**
**que** le moule (1) est d'abord basculé d'un angle de 45° à 70° autour de son axe longitudinal (8), qu'ensuite commence l'introduction de la matière fondue dans le canal transversal (2) jusqu'à ce que le canal transversal (2) soit rempli à environ 1/5 de la matière fondue nécessaire pour le coulage sans que la matière fondue s'écoule déjà dans la cavité (9) du moule, et qu'ensuite, tandis que le canal transversal (2) continue d'être rempli par la matière fondue, le moule (1) est ramené de sa position basculée dans une position verticale de façon que la matière fondue s'écoule du canal transversal (2) dans la cavité (9) du moule le long d'une paroi du moule.

2. Procédé selon la revendication 1,
**caractérisé par le fait**
**que** la matière fondue est versée dans un entonnoir de coulée (3) disposé sur le canal transversal (2) et s'écoule de celui-ci dans le canal transversal (2).

3. Procédé selon la revendication 2,
**caractérisé par le fait**
**que** la matière fondue s'écoule de l'entonnoir de coulée (3) dans le canal transversal (2) en direction longitudinale de ce dernier.

4. Procédé selon l'une des revendications précédentes,
**caractérisé par le fait**
**que** la matière fondue nécessaire pour le coulage est versée dans le canal transversal (2) ou l'entonnoir de coulée (3) au moyen d'un dispositif de remplissage (6) et que, lors du retour du moule (1) de la position basculée dans la position verticale, le dispositif de remplissage (6) suit le mouvement du canal transversal (2) ou de l'entonnoir de coulée (3) de façon que le jet (7) de matière fondue atteigne une zone prédéterminée de la paroi (4) du canal transversal (2) ou de l'entonnoir de coulée (3).

5. Procédé selon l'une des revendications précédentes,
**caractérisé par le fait**
**que** lors de l'introduction de la matière fondue dans le canal transversal (2) ou l'entonnoir de coulée (3), le jet (7) de matière fondue atteint une paroi (4) située approximativement verticalement par rapport à l'axe de basculement (8) du moule (1) et du canal transversal (2).

6. Procédé selon la revendication 5,
**caractérisé par le fait**
**que** l'axe de basculement (8) du moule (1) et du canal transversal (2) passe par la paroi (4) que le jet (7) de matière fondue atteint.
